# EUROPÄISCHE PATENTSCHRIFT

(11) **EP 1 470 765 B1**
(45) Veröffentlichungstag und Bekanntmachung des Hinweises auf die Patenterteilung: **15.11.2006**
(21) Anmeldenummer: 03405283.7
(22) Anmeldetag: 22.04.2003
(51) Int. Cl.: A46B 3/18, A46B 7/04

(54) **Interdentalbürste**
Interdental brush
Brosse interdentaire

(43) Veröffentlichungstag der Anmeldung: 27.10.2004
(62) Teilanmeldung aus: 06005806.2
(73) Patentinhaber: Curaden International AG, 6010 Kriens (CH)
(72) Erfinder: Breitschmid, Ueli, 6045 Meggen (CH)
(74) Vertreter: Roshardt, Werner Alfred

(56) Entgegenhaltungen:
- EP-A- 0 800 781
- JP-A- 7 227 315
- JP-A- 8 308 637
- JP-A- 9 276 044
- JP-A- 11 346 831
- US-A- 5 355 547

## Beschreibung

Die Erfindung betrifft eine Interdentalbürste, bei welcher Filamente (bzw. Borsten) zwischen zwei miteinander verdrillten Drahtabschnitten gehalten sind, welche aus einem austenitischen Stahl bestehen. Weiter betrifft die Erfindung ein Verfahren zum Herstellen solcher Bürsten.

### Stand der Technik

Das Reinigen der Zahnzwischenräume mit Hilfe von Interdentalbürsten gehört seit langem unverzichtbar zu einer umfassenden Zahnpflege. Diese Interdentalbürsten bestehen im Wesentlichen aus zwei verdrillten dünnen Drahtstücken, zwischen denen die Borsten oder synthetischen Filamente festgeklemmt sind. Während früher die Drahtenden der kleinen Bürsten vom Benutzer in einen Griff eingesetzt werden mussten (vgl. US 4,222,143, Tarrson), haben moderne Interdentalbürsten einen Kunststoffteil, welcher sich im Griff bequem einsetzen lässt (vgl. z.B. EP 0 001 044 A1, Georg; EP 0 203 082 B1, Curaden AG). Je nach Breite der Zahnzwischenräume werden grosse oder kleine Bürsten benötigt. Es gibt deshalb eine Reihe von Bürsten mit unterschiedlichen Draht- und Borstendurchmessern. Es sind auch schon Systeme bekannt, welche dem Patienten eine einfache und schnelle Bestimmung der richtigen Interdentalbürste ermöglichen (vgl. z. B. EP 0 892 625 B1, Curaden AG). Die Verwendung spezieller Stähle wie z.B. austenitischer Stähle hoher Festigkeit ermöglicht hierbei eine dünnere Ausführung des Drahtes. In der EP 0 800 781 A2 (Sunstar Inc.) wird z.B. ein Draht beschrieben, welcher sich aus 17-19 Gew.% Mangan, > 0.65 Gew.% Stickstoff, 17-19 Gew.% Chrom, 1.5-2.5 Gew.% Molybdän, < 1 Gew.% Nickel, < 0.08 Gew.% Kohlenstoff, < 1 Gew.%Silizium, < 0.045 Gew.% Phosphor und < 0.03 Gew.% Schwefel zusammensetzt.

In der Praxis zeigt es sich immer wieder, dass die feinen Interdentalbürsten, d.h. die Bürsten für die engen Zahnzwischenräume in der Anwendung problematisch sind d.h. beim Gebrauch leicht verbiegen und unter Umständen auch brechen.

### Darstellung der Erfindung

Aufgabe der Erfindung ist es, eine dem eingangs genannten technischen Gebiet zugehörende Interdentalbürste zu schaffen, welche auch bei geringem Durchmesser des Drahts stabil ist.

Die Lösung der Aufgabe ist durch die Merkmale des Anspruchs 1 definiert. Gemäss der Erfindung bestehen die verdrillten Drahtabschnitte aus einem nickelfreien bzw. nickelarmen Stahl, wobei "nickelfrei" bzw. "nickelarm" im Rahmen der Erfindung einen Stahl dann bezeichnet, wenn der Nickelgehalt in der Legierung kleiner als 0.05 Gew.% ist.

Erfindungsgemässe Interdentalbürsten zeichnen sich durch eine erhöhte Steifigkeit und eine verbesserte Rückstellkraft aus. Wenn die Bürsten beim Gebrauch z. B. schräg in den Zahnzwischenraum eingeführt werden und mit der Spitze anstossen bzw. abknicken, dann wird sich der verdrillte Abschnitt nicht so leicht verformen, bzw. wenn er sich verformt, wird er nicht so leicht bleibend deformiert. Damit können die Eigenschaften von insbesondere dünnen Bürsten für den Benutzer spürbar verbessert werden. Mit der Verwendung von nickelfreiem Draht wird zudem die Körperverträglichkeit der Bürste erhöht, ohne dass irgendwelche Schutzbeschichtungen nötig sind.

Vorzugsweise hat der verwendete Draht einen Durchmesser von 0.15 mm oder mehr. Praktische Versuche haben nämlich gezeigt, dass bei den kleinsten heute üblichen Interdentalbürsten mit 0.15 mm bis 0.30 gut gearbeitet werden kann. Dicke Drähte ergeben natürlich stabilere Bürsten als dünne. Unter Umständen ist es aber von Vorteil, wenn die Drähte nicht so dick wie möglich gewählt werden. Dünnere Drähte führen zu flexibleren Bürsten. Ein bevorzugter Drahtdurchmesser liegt im Bereich von 0.18 - 0.27 mm.

Der verwendete Draht hat vorzugsweise eine Zugfestigkeit von 1000 N/mm2 oder mehr. In den meisten Fällen muss die Zugfestigkeit nicht grösser als 1200 N/mm2 sein. Solche Drähte ergeben nicht nur eine Bürste mit geringer Bruchgefahr, sondern erlauben auch eine Verarbeitung in schnell arbeitenden und stark biegenden Maschinen. Bei zu hoher Festigkeit kann die Verarbeitung erschwert sein, weil die Drähte brechen können. Überraschenderweise wurde festgestellt, dass die erfindungsgemässen Drähte auch dann verarbeitet werden können, wenn sie eine Zugfestigkeit von 1000 N/mm2 und mehr haben. Dies ist bei den nickelhaltigen Drähten nicht der Fall.

Vorzugsweise aber nicht zwingend bestehen die Drähte aus einem Austenit. Versuche haben gezeigt, dass die Robustheit des Filamentträgers, welcher durch die verdrillten Drähte gebildet wird, damit günstig beeinflusst wird. Zudem wird durch die Korrosionsbeständigkeit sichergestellt, dass lange gelagerte oder liegengebliebene Bürsten (wegen zwischenzeitlich eingetretener Korrosion) bei der Benutzung nicht zu Problemen für den Anwender führen.

Das Strecken bzw. Recken sowie das Verdrehen der Drähte während der Verarbeitung in der Bürstenproduktion erhöht die Zugfestigkeit. Die verarbeiteten Drähte sind gegenüber dem Rohzustand gewissermassen steifer.

Beim maschinellen und automatisierten Herstellen einer Interdentalbürste werden in an sich bekannter Weise zwischen zwei Drahtabschnitte Filamente eingebracht und die Drahtabschnitte mit den Filamenten verdrillt. Gemäss der Erfindung wird jedoch nicht ein gewöhnlicher nickelhaltiger Draht, sondern ein nickelfreier verwendet. Die Drahtabschnitte können an sich durch die beiden Hälften eines einzigen Drahtstücks gebildet sein. Sie können aber auch mit zwei separaten Drähten realisiert werden.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine schematische Darstellung des verdrillten Drahtes;
- Fig. 2: eine schematische Darstellung eines Querschnitts,

Grundsätzlich sind in den Figuren gleiche Teile mit gleichen Bezugszeichen versehen.

### Wege zur Ausführung der Erfindung

Von aussen gesehen sind die erfindungsgemässen Interdentalbürsten gleich ausgebildet wie die im eingangs genannten Stand der Technik dargestellten. Fig. 1 zeigt, wie die Drahtabschnitte 1a, 1b miteinander verdrillt sind. Die Filamente sind in Fig. 1 nicht eingezeichnet. Sie werden zwischen den beiden Drahtabschnitten 1a, 1b festgeklemmt. Es ist erkennbar, dass die Drahtabschnitte 1a, 1b relativ stark gebogen werden. Sie bilden quasi den Filamentträger.

Fig. 2 zeigt einen Querschnitt durch den Filamentträger. Die Drahtabschnitte 1a, 1b haben einen bestimmten Durchmesser D. Zwischen ihnen sind die Filamente 2 gehalten. Der Durchmesser D ist so festgelegt, dass einerseits der Filamentträger eine gewünschte Steifigkeit hat und dass andererseits die Interdentalbürste einem gewissen Gängigkeitsmass angepasst ist. Das Gängigkeitsmass kann z.B. durch eine Sonde bestimmt werden, wie sie aus der eingangs genannten EP 0 892 625 B1 bekannt ist. Für die Gängigkeit sind unter anderem sowohl der Durchmesser D, als auch die Breite B und das verwendete Drahtmaterial (bzw. dessen Flexibilität) relevant.

Es wurden Interdentalbürsten aus einem nickelfreien Stahl (nickelfrei bedeutet in diesem Zusammenhang: Nickelgehalt unter 0.05 Gew.%) folgender Zusammensetzung erfolgreich produziert (gerundete Gewichtsangaben; Verunreinigungen nicht erwähnt):

| | |
|---|---|
| 17 Gew.% | Chrom |
| 14 Gew.% | Mangan |
| 2 Gew.% | Molybdän |
| 0.5 Gew.% | Stickstoff |
| 0.25 Gew.% | Silizium |
| 0.11 Gew.% | Kohlenstoff |
| 0.04 Gew.% | Nickel |
| 0.02 Gew.% | Phosphor |
| 0.006 Gew.% | Titan |
| Rest | Eisen |

Der Draht hatte einen Durchmesser von 0.23 mm und eine Zugfestigkeit von mindestens 1100 N/mm2 und höchstens 1300 N/mm2. Weitere Versuche wurden mit einem Draht mit 0.27 mm Durchmesser und gleicher Legierung durchgeführt. Die Zugfestigkeit betrug mindestens 1000 N/mm2 und höchstens 1200 N/mm2.

Die mit dem neuen Draht bestückte Interdentalbürste hält unter rotierender Biegung eine dreifach häufigere Belastung gegenüber den althergebrachten Bürste aus. (Bei der sog. rotierenden Biegung ist der Kunststoffteil eingespannt und die Spitze der Bürste wird mit einer Vorrichtung kreisförmig rotiert.)

Es versteht sich, dass die obige Legierungszusammensetzung variiert werden kann. Cr- und Mn-Gehalt können z.B. je um 3 Gew.% verändert werden. Wenn die Biokompatibilität besonders wichtig ist, wird der Ni-Gehalt vorzugsweise auch niedriger gewählt.

Zusammenfassend ist festzustellen, dass durch die Erfindung eine Interdentalbürste mit geringem Durchmesser des Filamentträgers und folglich guter Gängigkeit in den engen Zahnzwischenräumen geschaffen wird. Auch bei feinen Drahtdurchmessern wird eine hohe Robustheit der Interdentalbürste erreicht.

## Patentansprüche

1. Interdentalbürste, bei welcher Filamente zwischen zwei miteinander verdrillten Drahtabschnitten (1a, 1b) mit einem Durchmesser (D) von 0.3 mm oder weniger gehalten sind, wobei die Drahtabschnitte (1a, 1b) aus einem austenitischen Stahl bestehen, **dadurch gekennzeichnet, dass** der Stahl einen Nickelgehalt < 0.05 Gew. % aufweist.

2. Interdentalbürste nach Anspruch 1, **dadurch gekennzeichnet, dass** die Drahtabschnitte (1a,1 b) einen Durchmesser (D) von mehr als 0.15 mm haben.

3. Interdentalbürste nach einem der Ansprüche 1 oder 2, **dadurch gekennzeichnet, dass** die Drahtabschnitte (1a, 1b) eine Zugfestigkeit von 1000 N/mm2 oder mehr haben.

4. Interdentalbürste nach einem der Ansprüche 1 bis 3, **dadurch gekennzeichnet, dass** die Drahtabschnitte (1a, 1b) eine Zugfestigkeit von 1200 N/mm2 oder weniger haben.

5. Interdentalbürste nach einem der Ansprüche 1 bis 4, **dadurch gekennzeichnet, dass** es sich um gestreckte bzw. gereckte Drahtabschnitte (1a, 1b) handelt.

6. Interdentalbürste nach einem der Ansprüche 1 bis 5, **dadurch gekennzeichnet, dass** der Stahl Mangan, Stickstoff, Kohlenstoff, Chrom, Molybdän, Silizium, Phosphor, Titan und Eisen als Legierungsbestandteile aufweist.

7. Interdentalbürste nach Anspruch 6, **dadurch gekennzeichnet, dass** der Molybdänanteil des Stahls 2 Gew. % beträgt.

8. Interdentalbürste nach einem der Ansprüche 6 oder 7, **dadurch gekennzeichnet, dass** der Mangananteil des Stahls 14 Gew. % plus/minus 3 Gew. % beträgt.

9. Interdentalbürste nach einem der Ansprüche 6 bis 8, **dadurch gekennzeichnet, dass** der Stickstoffanteil des Stahls 0.5 Gew. % beträgt

10. lnterdentalbürste nach einem der Ansprüche 6 bis 9, **dadurch gekennzeichnet, dass** der Kohlenstoffanteil des Stahls 0.11 Gew. % beträgt

11. Interdentalbürste nach einem der Ansprüche 6 bis 10, **dadurch gekennzeichnet, dass** der Chromanteil des Stahls 17 Gew. % plus/minus 3 Gew. % beträgt.

12. Interdentalbürste nach einem der Ansprüche 6 bis 11, **dadurch gekennzeichnet, dass** der Siliziumanteil des Stahls 0.25 Gew. % beträgt.

13. Interdentalbürste nach einem der Ansprüche 6 bis 12, **dadurch gekennzeichnet, dass** der Phosphoranteil des Stahls 0.02 Gew. % beträgt.

14. lnterdentalbürste nach einem der Ansprüche 6 bis 13, **dadurch gekennzeichnet, dass** der Titangehalt des Stahls 0.006 Gew. % beträgt.

15. Verfahren zum Herstellen einer Interdentalbürste, wobei zwischen zwei Drahtabschnitten (1a, 1b) aus einem austenitischen Stahl Filamente (2) eingebracht und die Drahtabschnitte (1a, 1b) mit den Filamenten (2) verdrillt werden, **dadurch gekennzeichnet, dass** für die Drahtabschnitte (1a, 1b) ein Stahl verwendet wird, der einen Nickelanteil < 0.05 Gew. % aufweist.

16. Verfahren nach Anspruch 15, **dadurch gekennzeichnet, dass** die Bürste aus einem einzigen Drahtstück gefertigt wird, wobei der Draht bei der Verarbeitung sowohl gebogen als auch gestreckt wird.

17. Verfahren nach einem der Ansprüche 15 oder 16, **dadurch gekennzeichnet, dass** der verwendete Stahl 14 Gew.% plus/minus 3 Gew. % Mangan, 0.5 Gew. % Stickstoff, 0.11 Gew. % Kohlenstoff, 17 Gew. % plus/minus 3 Gew. % Chrom, 2 Gew. % Molybdän, 0.25 Gew. % Silizium, 0.02 Gew. % Phosphor, 0.006 Gew. % Titan und Eisen als Legierungsbestandteile aufweist.

18. Verwendung eines Drahtes aus einem austenitischen Stahl zur Herstellung einer Interdentalbürste, wobei der Stahl einen Nickelanteil < 0.05 Gew. % aufweist.

19. Verwendung nach Anspruch 18, **dadurch gekennzeichnet, dass** der Stahl 14 Gew. % plus/minus 3 Gew. % Mangan, 0.5 Gew. % Stickstoff, 0.11 Gew. % Kohlenstoff, 17 Gew.% plus/minus 3 Gew. % Chrom, 2 Gew. % Molybdän, 0.25 Gew. % Silizium, 0.02 Gew. % Phosphor, 0.006 Gew. % Titan und Eisen als Legierungsbestandteile aufweist.

## Claims

1. Interdental brush, in which filaments are retained between two wire sections (1a, 1b) of a diameter (D) of 0.3 mm or less which are twisted with one another, the wire sections (1a, 1b) consisting of an austenitic steel, **characterised in that** the steel has a nickel content of < 0.05% by weight.

2. Interdental brush according to claim 1, **characterized in that** the wire sections (1a, 1b) have a diameter (D) of more than 0.15 mm.

3. Interdental brush according to one of claims 1 and 2, **characterized in that** the wire sections (1a, 1b) have a tensile strength of 1000 N/mm² or more.

4. Interdental brush according to any one of claims 1 to 3, **characterized in that** the wire sections (1a, 1b) have a tensile strength of 1200 N/ mm² or less.

5. Interdental brush according to any one of claims 1 to 4, **characterized in that** the wire sections (1a, 1b) are stretched or drawn out.

6. Interdental brush according to any one of claims 1 to 5, **characterized in that** the steel contains manganese, nitrogen, carbon, chromium, molybdenum, silicon, phosphorus, titanium and iron as alloying constituents.

7. Interdental brush according to claim 6, **characterized in that** the proportion of molybdenum in the steel is 2% by weight.

8. Interdental brush according to one of claims 6 and 7, **characterized in that** the proportion of manganese in the steel is 14% by weight, plus or minus 3% by weight.

9. Interdental brush according to any one of claims 6 to 8, **characterized in that** the proportion of nitrogen in the steel is 0.5% by weight.

10. Interdental brush according to any one of claims 6 to 9, **characterized in that** the proportion of carbon in the steel is 0.11% by weight.

11. Interdental brush according to any one of claims 6 to 10, **characterized in that** the proportion of chromium in the steel is 17% by weight, plus or minus 3% by weight.

12. Interdental brush according to any one of claims 6 to 11, **characterized in that** the proportion of silicon in the steel is 0.25% by weight.

13. Interdental brush according to any one of claims 6 to 12, **characterized in that** the proportion of phosphorus in the steel is 0.02% by weight.

14. Interdental brush according to any one of claims 6 to 13, **characterized in that** the proportion of titanium in the steel is 0.006% by weight.

15. Method of producing an interdental brush, in which filaments (2) are introduced between two wire sections (1a, 1b) of an austenitic steel and the wire sections (1a, 1b) are twisted with the filaments (2), **characterized in that** a steel having a nickel proportion of < 0.05% by weight is used for the wire sections (1a, 1b).

16. Method according to claim 15, **characterized in that** the brush is produced from a single piece of wire, the wire being both bent and stretched as it is processed.

17. Method according to one of claims 15 and 16, **characterized in that** the steel used comprises 14% by weight plus or minus 3% by weight of manganese, 0.5% by weight of nitrogen, 0.11% by weight of carbon, 17% by weight plus or minus 3% by weight of chromium, 2% by weight of molybdenum, 0.25% by weight of silicon, 0.02% by weight of phosphorus, 0.006% by weight of titanium and iron as alloying constituents.

18. Use of a wire of an austenitic steel for producing an interdental brush, the steel having a nickel proportion of < 0.05% by weight.

19. Use according to claim 18, **characterized in that** the steel comprises 14% by weight plus or minus 3% by weight of manganese, 0.5% by weight of nitrogen, 0.11% by weight of carbon, 17% by weight plus or minus 3% by weight of chromium, 2% by weight of molybdenum, 0.25% by weight of silicon, 0.02% by weight of phosphorus, 0.006% by weight of titanium and iron as alloying constituents.

## Revendications

1. Brosse interdentaire, dans laquelle sont maintenus des filaments entre deux tronçons de fils (1a, 1b) torsadés entre eux avec un diamètre (D) de 0,3 mm ou moins, les tronçons de fils (1a, 1b) consistant en un acier austénitique, **caractérisée en ce que** l'acier présente une teneur en nickel inférieure à 0,05 % en poids.

2. Brosse interdentaire selon la revendication 1, **caractérisée en ce que** les tronçons des fils (1a, 1b) ont un diamètre (D) supérieur à 0,15 mm.

3. Brosse interdentaire selon l'une des revendications 1 ou 2, **caractérisée en ce que** les tronçons de fils (1a, 1b) ont une résistance à la traction de 1000 N/mm² ou davantage.

4. Brosse interdentaire selon l'une des revendications 1 à 3, **caractérisée en ce que** les tronçons de fils (1a, 1b) ont une résistance à la traction de 1200 N/mm² ou inférieure.

5. Brosse interdentaire selon l'une des revendications 1 à 4, **caractérisée en ce qu'**il s'agit de tronçons de fils (1a, 1b) allongés ou étirés.

6. Brosse interdentaire selon l'une des revendications 1 à 5, **caractérisée en ce que** l'acier comporte du manganèse, de l'azote, du carbone, du chrome, du molybdène, du silicium, du phosphore, du titane et du fer en tant que constituants d'alliage.

7. Brosse interdentaire selon la revendication 6, **caractérisée en ce que** la teneur en molybdène de l'acier est de 2 % en poids.

8. Brosse interdentaire selon l'une des revendications 6 ou 7, **caractérisée en ce que** la teneur en manganèse de l'acier est de 14 % en poids plus/moins 3 % en poids.

9. Brosse interdentaire selon l'une des revendications 6 à 8, **caractérisée en ce que** la teneur en azote de l'acier est de 0,5 % en poids.

10. Brosse interdentaire selon l'une des revendications 6 à 9, **caractérisée en ce que** la teneur en carbone de l'acier est de 0,11 % en poids.

11. Brosse interdentaire selon l'une des revendications 6 à 10, **caractérisée en ce que** la teneur en chrome de l'acier est de 17 % en poids plus/moins 3 % en poids.

12. Brosse interdentaire selon l'une des revendications 6 à 11, **caractérisée en ce que** la teneur en silicium de l'acier est de 0,25 % en poids.

13. Brosse interdentaire selon l'une des revendications 6 à 12, **caractérisée en ce que** la teneur en phosphore de l'acier est de 0,02 % en poids.

14. Brosse interdentaire selon l'une des revendications 6 à 13, **caractérisée en ce que** la teneur en titane de l'acier est de 0,006 % en poids.

15. Procédé pour la fabrication d'une brosse interdentaire, dans laquelle sont incorporés des filaments (2) entre deux tronçons de fils (1a, 1b) en acier austénitique, et les tronçons de fils (1a, 1b) sont torsadés avec les filaments (2), **caractérisé en ce que**, pour les tronçons de fils (1a, 1b), on utilise un acier qui présente une teneur en nickel inférieure à 0,05 % en poids.

16. Procédé selon la revendication 15, **caractérisé en ce que** la brosse est fabriquée à partir d'un tronçon de fil unique, le fil étant plié et allongé lors de l'usinage.

17. Procédé selon l'une des revendications 15 ou 16, **caractérisé en ce que** l'acier utilisé présente 14 % en poids plus/moins 3 % en poids de manganèse, 0,5 % en poids d'azote, 0,11 % en poids de carbone, 17 % en poids plus/moins 3 % en poids de chrome, 2 % en poids de molybdène, 0,25 % en poids de silicium, 0,02 % en poids de phosphore, 0,006 % en poids de titane et de fer en tant que constituants d'alliage.

18. Utilisation d'un fil en acier austénitique pour la fabrication d'une brosse interdentaire, l'acier comportant une teneur en nickel inférieure à 0,05 % en poids.

19. Utilisation selon la revendication 18, **caractérisée en ce que** l'acier présente 14 % en poids plus/moins 3 % en poids de manganèse, 0,5 % en poids d'azote, 0,11 % en poids de carbone, 17 % en poids plus/moins 3 % en poids de chrome, 2 % en poids de molybdène, 0,25 % en poids de silicium, 0,02 % en poids de phosphore, 0,006 % en poids de titane et de fer en tant que constituants d'alliage.
